# EUROPÄISCHE PATENTANMELDUNG

(11) **EP 4 660 328 A1**
(43) Veröffentlichungstag der Anmeldung: **10.12.2025**
(21) Anmeldenummer: 24179799.2
(22) Anmeldetag: 04.06.2024
(51) Int. Cl.: C21D 8/10, C21D 9/14, C22C 38/00, C22C 38/02, C22C 38/04, C22C 38/06, C22C 38/12, C22C 38/14, C22C 38/18, C21D 7/10, C23C 2/00, C23C 4/00, C22C 38/24, C22C 38/26, C22C 38/28, C22C 38/38

(54) **WASSERSTOFFFÜHRENDES ROHRBAUTEIL**

(71) Anmelder: Benteler Steel/Tube GmbH & Co. KG, 33104 Paderborn (DE)
(72) Erfinder: Walterfang, Marco, 33102 Paderborn (DE); Lessmeier, Christian, 33813 Oerlinghausen (DE); Rose, Leonhard, 33178 Borchen (DE); Brabander, Helwig, 33154 Salzkotten (DE)
(74) Vertreter: Griepenstroh, Jörg

(57) **Zusammenfassung**

Wasserstoffführendes, kaltgezogenes Rohrbauteil aus einer Stahllegierung, die neben Eisen und erschmelzungsbedingten Verunreinigungen folgende Elemente in Massenprozent aufweist:
C:
0.07 - 0.22
Si:
0.10 - 0.55
Mn:
0.30 - 1.60
P:
≤ 0.025
S:
≤ 0.015
Ti:
0.010 - 0.030
V:
0.003 - 0.30
N:
0.008 - 0.025
AI:
0.010 - 0.025
Ca
< 0.10

und optional:
Nb:
≤ 0.10
Mo:
≤ 0,50
Cr:
≤ 0.50
Ni:
≤ 1.0
Cu:
≤ 0.20,
wobei das Gefüge mehr als 95 % Ferrit+Perlit enthält, mit einer Korngröße der Korngrößenklasse 9 oder feiner gemäß ASTM E112-13(2021), insbesondere mindestens 10, wobei der Rest des Gefüges aus Martensit, Bainit und Restaustenit besteht, wobei das Rohrbauteil eine Zugfestigkeit von mindestens 340 MPa aufweist, bevorzugt von 400 - 850 MPa.

## Beschreibung

Die Erfindung betrifft ein wasserstoffführendes Rohrbauteil gemäß den Merkmalen des Patentanspruchs 1.

Wasserstoff als Energieträger für Brennstoffzellenfahrzeuge ist emissionsfrei, besitzt allerdings bei Raumtemperatur eine geringe volumetrische Massendichte. Durch die Komprimierung von Wasserstoff lässt sich die geringe volumetrische Energiedichte erhöhen, was die Speicherung, den Transport und die Anwendung von Wasserstoff erheblich erleichtert. Um komprimierten Wasserstoff von einem Tank zu einem Brennstoffzellenstack oder zu einem Verbrennungsmotor zu transportieren, sind geeignete Hochdruckleitungssysteme erforderlich. In LKW und PKW werden diese Systeme üblicherweise mit einem Wasserstoffdruck von 35 MPa bzw. 70 MPa betrieben. Die Anforderungen an Hochdruckleitungssysteme in wasserstoffbetriebenen Fahrzeugen und auch in pheripheren Anlagen oder vergleichbaren Anwendungen sind hoch. Sie müssen dem hohen Wasserstoffdruck sicher und zuverlässig Stand halten. Außerdem müssen sie gegen Korrosion durch den Wasserstoff und gegen Korrosion durch andere Medien geschützt sein.

Vorzugsweise kommen für wasserstoffleitende Bauteile Edelstähle zum Einsatz. Edelstähle besitzen einen Mindestanteil von 16 % Chrom und 10 % Nickel. Sie sind durch den hohen Chrom- und Nickelgehalt relativ teuer. Zudem weist das Material eine geringe Festigkeit auf, so dass Bauteile, die für höhere Druckbeständigkeiten ausgelegt sind, höhere Wandstärken aufweisen müssen. Dies erhöht wiederum das Gewicht und damit bei mobilen Anwendungen den Energieverbrauch. Der höhere Materialansatz führt zudem zu höheren Kosten.

Ansätze, die sich mit der Entwicklung kostengünstiger, wasserstoffbeständiger Stahlsorten beschäftigen, stellen insbesondere auf höherfeste Stähle ab. Herkömmliche, niedriglegierte Kohlenstoffstähle mit Zugfestigkeiten zwischen 350 MPa und 630 MPa könnten theoretisch eine optimale Alternative darstellen, allerdings ist die Wasserstoffverträglichkeit niedriglegierter Kohlenstoffstähle geringer als die von Edelstählen.

Der Erfindung liegt die Aufgabe zugrunde, die Legierungszusammensetzung von niedriglegierten Kohlenstoffstählen gezielt hinsichtlich der Verwendung für Wasserstoffführende Rohrbauteile und hinsichtlich der Werkstoffkosten zu optimieren.

Ein wasserstoffführendes, kaltgezogenes Rohrbauteil gemäß den Merkmalen des Patentanspruchs 1 löst diese Aufgabe. Die Unteransprüche betreffen vorteilhafte Weiterbildungen der Erfindung.

Die Erfindung betrifft ein wasserstoffführendes, kaltgezogenes Rohrbauteil aus einer Stahllegierung. Wasserstoffführende Rohrbauteile sind insbesondere Hochdruckleitungen oder auch Wasserstofftanks, um Wasserstoff bei stationären oder mobilen Anwendungen zu speichern. Das erfindungsgemäße Rohrbauteil ist insbesondere eine Leitungsanwendung eines Wasserstoffdrucktanksystems eines Kraftfahrzeuges. Das für diesen Zweck verwendete kaltgezogene Rohrbauteil besteht aus einer Stahllegierung, die neben Eisen und erschmelzungsbedingten Verunreinigungen als Rest folgende Elemente in Massen-% aufweist:

| | | | |
|---|---|---|---|
| C: | 0.07 | - | 0.22 |
| Si: | 0.10 | - | 0.55 |
| Mn: | 0.30 | - | 1.60 |
| P: | | ≤ | 0.025 |
| S: | | ≤ | 0.015 |
| Ti: | 0.010 | - | 0.030 |
| V: | 0.003 | - | 0.30 |
| N: | 0.008 | - | 0.025 |
| Al: | 0.010 | - | 0.025 |
| Ca | | < | 0.10. |

Optional weist die Legierung folgende Elemente in Massen-% auf:

| | | |
|---|---|---|
| Nb: | ≤ | 0.10 |
| Mo: | ≤ | 0.50 |
| Cr: | ≤ | 0.50 |
| Ni: | ≤ | 1.0 |
| Cu: | ≤ | 0.20 |

Es werden gezielt carbidbildende Elemente zugegeben, wie Vanadium. Die Zugabe carbidbildender Elemente führt zu einer Verbesserung der HE-Beständigkeit (HE = hydrogen embrittlement). Die Zugabe carbidbildender Elemente führt aufgrund von Ausscheidungshärtungen zu einer erhöhten Festigkeit des Werkstoffs. Nanoskalige Vanadiumcarbonitride V(C,N) spielen dabei ein große Rolle. Sie dienen als Wasserstofffallen. Sie fangen den Wasserstoff stark ein und reduzieren dadurch die Wasserstoffdiffusionsgeschwindigkeit. Sie verfeinern auch die vorherige Austenitkorngröße, wodurch die HE-Beständigkeit wesentlich verbessert wird.

Grobe Vanadiumcarbonitride verlieren ihre Eigenschaft als starke Wasserstofffallen und fungieren als Rissinitiierungsstellen, was die HE-Beständigkeit verringert. Daher stellen nur Vanadiumcarbonitrid-Nanoausscheidungen mit Größen unterhalb von 60 nm effektive Wasserstofffallen dar.

Thermokinetische Berechnungen haben ergeben, dass für die erfindungsgemäße Legierungszusammensetzung die Anzahl an Vanadiumcarbonitrid-Ausscheidungen pro Volumeneinheit ab einem Vanadiumgehalt von 0,003 Gew.-% bei mehr als 1×10^18/m³ und damit oberhalb der TEM-Nachweisgrenze liegt (TEM = transmission electron microscopy). Die durchschnittliche Größe der Vanadiumcarbonitrid-Ausscheidungen liegt bei 10 nm im Durchmesser. Es wird der Äquivalenzdurchmesser bestimmt. Mit zunehmenden Vanadiumgehalt steigt die Anzahl an nanoskaligen Vanadiumcarbonitrid-Ausscheidungen. Gleichzeitig nimmt der Wasserstoffdiffusionskoeffizient um eine Größenordnung ab. Der maximale Wert von 0,3 Gew.-% Vanadium sollte nicht überschritten werden, da anderenfalls mit zunehmenden Vanadiumgehalten die HE-Beständigkeit wieder sinkt.

Titan bzw. Titannitride haben eine kornfeinende Wirkung durch Rekristallisationsbehinderung und Behinderung des Austenitkornwachstums. Zudem dienen TiN-Ausscheidungen als Nukleationsstellen für Vanadiumcarbonitride, wodurch deren Anzahl und damit die Anzahl an Wasserstofffallen erhöht wird.

Vanadium führt zur Bildung von Vanadiumcarbonditriden V(C,N), die eine kornfeinende Wirkung haben. Die kornfeinende Wirkung erhöht die Festigkeit und Zähigkeit des Werkstoffs.

Das Rohrbauteil wird insbesondere schweißnahtlos hergestellt, vorzugsweise aus einem warmgewalzten und ein- oder zweifach normalisierten Gefüge. Das Rohrbauteil wird zum Normalisieren über die Ac3-Temperatur erhitzt, auf der Zieltemperatur gehalten und langsam abgekühlt mit dem Ziel ein feinkörniges Gefüge herzustellen. Es wird eine homogene Verteilung der mechanischen Eigenschaften erreicht, was beim Kaltziehen die Umformbarkeit verbessert.

Das erfindungsgemäße Rohrbauteil besteht aus einem Ferrit-Perlit-Stahl mit hoher HE-Beständigkeit durch Zugabe von Vanadium. Das erfindungsgemäße Rohrbauteil ist insbesondere leicht schweißbar und besitzt ein Kohlenstoffäquivalent CEV (carbon equivalent value) kleiner gleich 0,42 %. Das Kohlenstoffäquivalent ist ein Maß zur Beurteilung der Schweißeignung von unlegierten und niedriglegierten Stählen. Im Kohlenstoffäquivalent werden der Kohlenstoffgehalt und der gewichtete Anteil der Elemente, welche die Schweißeignung des Stahls ähnlich beeinflussen, wie es vom Kohlenstoff zu erwarten wäre, zu einem Zahlenwert zusammengefasst. Werte kleiner 0,45 % implizieren eine gute Schweißeignung. Höhere Werte erfordern ein Vorwärmen. Ab 0,65 % ist das Werkstück nur mit erhöhtem Aufwand schweißgeeignet, bedingt durch Martensitbildung, was zu Kalt- bzw. Härterissen führen kann.

Der CEV-Wert wird für einen Kohlenstoffgehalt ab 0,18 Massen-% gemäß folgender Gleichung bestimmt: CEV= C + Mn/6 + (Cu + Ni)/15 + (Cr + Mo + V)/5.

Kupfer, Nickel, Chrom und Molybdän sind optionale Legierungskomponenten sind.

Im Ergebnis besteht das Gefüge zu mehr als 95 % als Ferrit und Perlit. Die verbleibenden Bestandteile des Gefüges bestehen aus Martensit, Bainit und Restaustenit. Das Gefüge ist ausgesprochen feinkörnig entsprechend der einer Korngröße der Korngrößenklasse 9 oder feiner gemäß ASTM 112-13 (2021). Insbesondere beträgt die Korngrößenklasse mindestens 10.

Die Stahllegierung wird zu einem kaltgezogenen Rohrbauteil geformt, wobei das Rohrbauteil eine Zugfestigkeit von mindestens 340 MPa aufweist. Bevorzugt beträgt die Zugfestigkeit 400 MPa bis 850 MPa. Die Streckgrenze Rp0,2 beträgt vorzugsweise mindestens 220 MPa. Die Bruchdehnung A liegt bei mindestens 25 %.

Bevorzugt weist die Stahllegierung neben Eisen und erschmelzungsbedingten Verunreinigungen folgende Elemente in Massen-% auf:

| | | | |
|---|---|---|---|
| C: | 0.09 | - | 0.22 |
| Si: | 0.10 | - | 0.55 |
| Mn: | 0.70 | - | 0.70 |
| P: | 0.005 | - | 0.025 |
| S: | 0.002 | - | 0.015 |
| Ti: | 0.010 | - | 0.030 |
| V: | 0.030 | - | 0.30 |
| N: | 0.008 | - | 0.025 |
| Al: | 0.010 | - | 0.025 |
| Ca: | 0.0005 | - | 0,050 |

und optional

| | |
|---|---|
| Nb: | ≤0.050 |
| Mo: | ≤0.30 |
| Cr: | ≤0.350 |

Weiter bevorzugt weist die Stahllegierung neben Eisen und erschmelzungsbedingten Verunreinigungen folgende Elemente in Massen-% auf:

| | | | |
|---|---|---|---|
| C: | 0.09 | - | 0.22 |
| Si: | 0.10 | - | 0.55 |
| Mn: | 0.70 | - | 1.60 |
| P: | 0.005 | - | 0.025 |
| S: | 0.002 | - | 0.015 |
| Ti: | 0.010 | - | 0.030 |
| V: | 0.050 | - | 0.30 |
| N: | 0.008 | - | 0.025 |
| Al: | 0.015 | - | 0.025 |
| Ca: | 0.0005 | - | 0,050 |

und optional

| | |
|---|---|
| Nb: | ≤0.050 |
| Mo: | ≤0.30 |
| Cr: | ≤0.50 |
| Ni: | ≤0.50 |
| Cu: | ≤0.20. |

In weiterer Vorteilhafter Ausgestaltung der Erfindung besteht die Stahllegierung neben Eisen und erschmelzungsbedingten Verunreinigungen aus folgenden Elementen in Massen-%:

| | | | |
|---|---|---|---|
| C: | 0.09 | - | 0.19 |
| Si: | 0.20 | - | 0.55 |
| Mn: | 0.90 | - | 1.50 |
| P: | 0.005 | - | 0.025 |
| S: | 0.003 | - | 0.015 |
| Ti: | 0.010 | - | 0.030 |
| V: | 0.110 | - | 0.30 |
| N: | 0.008 | - | 0.025 |
| Al: | 0.015 | - | 0.025 |
| Ca: | 0.0010 | - | 0.010 |

und optional

| | | |
|---|---|---|
| Nb: | ≤ | 0.050 |
| Mo: | ≤ | 0,30 |
| Cr: | ≤ | 0.50 |
| Ni: | ≤ | 0.50 |
| Cu: | ≤ | 0.180, |

und insbesondere aus folgender Zusammensetzung:

| | | | |
|---|---|---|---|
| C: | 0.07 | - | 0.17 |
| Si: | 0.10 | - | 0.55 |
| Mn: | 0.70 | - | 1.60 |
| P: | 0.005 | - | 0.025 |
| S: | 0.002 | - | 0.015 |
| Ti: | 0.010 | - | 0.030 |
| V: | 0.003 | - | 0.30 |
| N: | 0.008 | - | 0.025 |
| Al: | 0.010 | - | 0.025 |
| Ca: | 0.0005 | - | 0,050 |

und optional

| | | |
|---|---|---|
| Nb: | ≤ | 0.050 |
| Mo: | ≤ | 0.30 |
| Cr: | ≤ | 0.35. |

Die Verwendung des Rohrbauteils als wasserstoffführendes, kaltgezogenes Rohrbauteil bei mobilen Anwendungen erfordert einen wirksamen Korrosionsschutz. Zu diesem Zweck kann das wasserstoffführende Rohrbauteil auf einer Außenfläche, bevorzugt nur einseitig, beschichtet sein. Es kann sich um eine Zink- oder Zinklegierungsbeschichtung handeln, die durch ein Tauchbad aufgetragen wurde, optional in Kombination mit einer organischen Beschichtung, beispielsweise einer Pulverlackierung. Geeignete Beschichtungen können galvanisch oder durch elektrophoretische Abscheideverfahren, insbesondere durch kathodische Tauchlackierung, aufgebracht sein. Die Beschichtung ist insbesondere mehrlagig und dient zum Korrosionsschutz der Außenseite des wasserstoffgeführten, kaltgezogenen Rohrbauteils, insbesondere in seiner Funktion als Rohrleitung eines Wasserstoffdrucktanksystems, nämlich als Leitung eines Systems oder als Tank selbst.

Der spezifische Anwendungsfall des wasserstoffführenden, kaltgezogenen Rohrbauteils setzt eine hohe statische und zyklische Belastbarkeit voraus.

Die Berstdruckprüfung gemäß ISO 11114-4:2017 (Methode A) ist ein Prüfverfahren zur Beurteilung der Anfälligkeit von Metallen für die Wasserstoffversprödung. Es wird eine kleine, flache Scheibe des zu testenden Materials zwischen zwei Edelstahlflansche gelegt. Der Druck wird von einer Seite der Scheibe mit unterschiedlichen Druckanstiegsraten erhöht, bis ein Bruch auftritt. Die Berstdrücke werden bestimmt. Die Prüfung wird sowohl mit Heliumgas als auch mit Wasserstoffgas durchgeführt. Die so ermittelten Berstdrücke werden verglichen. Das Verhältnis zwischen diesen Berstdrücken ist ein Indikator für die Wasserstoffverträglichkeit. Je niedriger das Verhältnis des Berstdrucks von Heliumgas im Vergleich zu dem Berstdruck bei Wasserstoffgas ist, desto weniger anfälliger ist der Stahl für die Wasserstoffversprödung. Der Helium-Berstdruck soll gleich oder nur etwas größer sein als der Wasserstoff-Berstdruck. Helium-Berstdruck/Wasserstoff-Berstdruck-Faktor sollte maximal 2, bevorzugt maximal 1,75, besonders bevorzugt maximal 1,50, insbesondere maximal 1,25 betragen.

Für Verhältnisse kleiner oder gleich 2,0 gelten Stähle als wasserstoffverträglich. Wünschenswert für Wasserstoff-Hochdruckleitungssysteme liegen Werte nahe bei 1,0. Die erfindungsgemäße Stahllegierung erreicht Werte von maximal 1,2, insbesondere Werte von maximal 1,16. Es handelt sich daher um eine Stahllegierung, die für die Herstellung wasserstoffführender, kaltgezogener Rohrbauteile geeignet ist und insbesondere für die Verwendung für Wasserstoff-Hochdruckleitungssysteme.

Das erfindungsgemäße wasserstoffführende, kaltgezogene Rohrbauteil erfüllt allerdings auch hohe Anforderungen an eine zyklische Druckbelastung.

Hierzu wird eine zyklische Druckprüfung mit Wasserstoffgas über bis zu 50.000 Druckzyklen bei einer definierten Prüftemperatur durchgeführt. Die zyklische Druckprüfung ist insbesondere geeignet, um die Auswirkungen der zyklischen Alterung unter Druckwasserstoffeinfluss zu beurteilen. Bei einer Temperatur von -60 °C ergeben sich maximale induzierte Wasserstoffschädigungen. Ein Druckzyklus umfasst 20 bis 30 Sekunden, wobei innerhalb dieses Zeitraums der Druck von 0 auf 87,5 MPa gesteigert wird und wieder auf 0 MPa gesenkt wird. Nach den bis zu 50.000 Druckzyklen erfolgt eine Berstdruckprüfung mit der Maßgabe, dass ein unbelastetes Rohrbauteil, d. h. ein Rohrbauteil ohne zyklische Druckprüfung, als Referenzrohr verwendet wird und mit einer Rohrprobe nach der zyklischen Druckprüfung verglichen wird. Das Verhältnis zwischen den ermittelten Berstdrücken ist ein Indikator für die Wasserstoffverträglichkeit nach dynamischer Belastung, wobei der ermittelte Berstdruck der Rohrprobe im Vergleich zum Referenzrohr höchstens 40%, bevorzugt höchstens 30%, besonders bevorzugt höchstens 20%, insbesondere höchstens 10% niedriger ist.

Das erfindungsgemäße Rohrbauteil zeichnet sich dadurch aus, dass der ermittelte Berstdruck der Rohrprobe im Vergleich zum Referenzrohr niedriger ist.

Es ist festzuhalten, dass bei den erfindungsgemäßen Legierungszusammensetzungen sich keine signifikant nachteilige Differenz zwischen diesen beiden Berstdrücken, d. h. dem Berstdruck des unbelasteten Rohrbauteils und des Rohrbauteils, das der zyklischen Druckprüfung unterworfen wurde, nachgewiesen wurde. Das belegt eine exzellente HE-Beständigkeit.

Wasserstoff wird bei einem Druckniveau von 70 MPa gespeichert. Bei einem Arbeitsdruck im von 70 MPa und einem Sicherheitsfaktor von 1,25 ergeben sich 87,5 MPa, entsprechend dem Prüfdruck bei der zyklischen Druckprüfung. Die Versuche haben somit bestätigt, dass eine Berstdruck von mindestens 80 MPa ermittelt wurde. Die zyklische Druckprüfung wurde an einem Rohr gemäß den Merkmalen des Patentanspruchs 1 mit den Abmessungen 6,35 mm Durchmesser und bei einer Wanddicke von 1,675 mm durchgeführt Die Prüfung wurde mit Wasserstoffgas mit Reinheit von mindestens 99,999 % durchgeführt. Hinsichtlich der Prüfbedingungen bei der zyklischen Druckprüfung ist zu ergänzen, dass beim Edelstahlrohr bei gleichen Prüfbedingungen eine Abnahme des Berstdrucks um 1,9 % jeweils im Vergleich zum Ausgangsrohr stattfand.

## Patentansprüche

1. Wasserstoffführendes, kaltgezogenes Rohrbauteil aus einer Stahllegierung, die neben Eisen und erschmelzungsbedingten Verunreinigungen folgende Elemente in Massenprozent aufweist:
| | | |
|---|---|---|
| C: | 0.07 | - 0.22 |
| Si: | 0.10 | - 0.55 |
| Mn: | 0.30 | - 1.60 |
| P: | | ≤0.025 |
| S: | | ≤0.015 |
| Ti: | 0.010 | - 0.030 |
| V: | 0.003 | - 0.30 |
| N: | 0.008 | - 0.025 |
| Al: | 0.010 | - 0.025 |
| Ca | | < 0,1 |
und optional:
| | | |
|---|---|---|
| Nb: | | ≤0.10 |
| Mo: | | ≤0,50 |
| Cr: | | ≤0.50 |
| Ni: | | ≤1,0 |
| Cu: | | ≤0,20, |
wobei das Gefüge mehr als 95 % Ferrit+Perlit enthält, mit einer Korngröße Korngrößenklasse 9 oder feiner gemäß ASTM E112-13(2021), insbesondere mindestens 10, wobei der Rest des Gefüges aus Martensit, Bainit und Restaustenit besteht, wobei das Rohrbauteil eine Zugfestigkeit von mindestens 340 MPa aufweist, bevorzugt von 400 - 850 MPa.

2. Wasserstoffführendes, kaltgezogenes Rohrbauteil nach Anspruch 1, **dadurch gekennzeichnet, dass** die Stahllegierung neben Eisen und erschmelzungsbedingten Verunreinigungen folgende Elemente in Massenprozent aufweist:
| | | |
|---|---|---|
| C: | 0.07 | - 0.22 |
| Si: | 0.10 | - 0.55 |
| Mn: | 0.30 | - 0,7 |
| P: | 0,005 | - 0.025 |
| S: | 0,002 | - 0.015 |
| Ti: | 0.010 | - 0.030 |
| V: | 0.003 | - 0.30 |
| N: | 0.008 | - 0.025 |
| Al: | 0.010 | - 0.025 |
| Ca | 0.0005 | - 0,050 |
und optional:
| | |
|---|---|
| Nb: | ≤0.050 |
| Mo: | ≤0.30 |
| Cr: | ≤0.35. |

3. Wasserstoffführendes, kaltgezogenes Rohrbauteil nach Anspruch 1, **dadurch gekennzeichnet, dass** die Stahllegierung neben Eisen und erschmelzungsbedingten Verunreinigungen folgende Elemente in Massenprozent aufweist:
| | | |
|---|---|---|
| C: | 0.09 | - 0.22 |
| Si: | 0.10 | - 0.55 |
| Mn: | 0.70 | - 1.60 |
| P: | 0.005 | - 0.025 |
| S: | 0.002 | - 0.015 |
| Ti: | 0.010 | - 0.030 |
| V: | 0.050 | - 0.30 |
| N: | 0.008 | - 0.025 |
| Al: | 0.015 | - 0.025 |
| Ca: | 0.0005 | - 0,050 |
und optional
| | |
|---|---|
| Nb: | ≤0.050 |
| Mo: | ≤0.30 |
| Cr: | ≤0.50 |
| Ni: | ≤0.50 |
| Cu: | ≤0.20. |

4. Wasserstoffführendes, kaltgezogenes Rohrbauteil nach Anspruch 1, **dadurch gekennzeichnet, dass** die Stahllegierung neben Eisen und erschmelzungsbedingten Verunreinigungen folgende Elemente in Massenprozent aufweist:
| | | |
|---|---|---|
| C: | 0.09 | - 0.19 |
| Si: | 0.20 | - 0.55 |
| Mn: | 0.90 | - 1.50 |
| P: | 0.005 | - 0.025 |
| S: | 0.003 | - 0.015 |
| Ti: | 0.010 | - 0.030 |
| V: | 0.011 | - 0.30 |
| N: | 0.008 | - 0.025 |
| Al: | 0.015 | - 0.025 |
| Ca: | 0.0010 | - 0.010 |
und optional
| | |
|---|---|
| Nb: | ≤0.050 |
| Mo: | ≤0.30 |
| Cr: | ≤0.50 |
| Ni: | ≤0.50 |
| Cu: | ≤0.180. |

5. Wasserstoffführendes, kaltgezogenes Rohrbauteil nach Anspruch 1, **dadurch gekennzeichnet, dass** die Stahllegierung neben Eisen und erschmelzungsbedingten Verunreinigungen folgende Elemente in Massenprozent aufweist:
| | | |
|---|---|---|
| C: | 0.07 | - 0.17 |
| Si: | 0.10 | - 0.55 |
| Mn: | 0.70 | - 1.60 |
| P: | 0.005 | - 0.025 |
| S: | 0.002 | - 0.015 |
| Ti: | 0.010 | - 0.030 |
| V: | 0.003 | - 0.30 |
| N: | 0.008 | - 0.025 |
| Al: | 0.010 | - 0.025 |
| Ca: | 0.0005 | - 0,050 |
und optional
| | |
|---|---|
| Nb: | ≤0.050 |
| Mo: | ≤0.30 |
| Cr: | ≤0.35. |

6. Wasserstoffführendes, kaltgezogenes Rohrbauteil nach einem der Ansprüche 1 bis 5, **dadurch gekennzeichnet, dass** die Stahllegierung ein Kohlenstoffäquivalent CEV ≤ 0.42 berechnet nach folgende Gleichung CEV= C + Mn/6 + (Cu + Ni)/15 + (Cr + Mo + V)/5 aufweist.

7. Wasserstoffführendes, kaltgezogenes Rohrbauteil nach einem der Ansprüche 1 bis 6, **dadurch gekennzeichnet, dass** das Rohrbauteil eine Streckgrenze Rp0,2 ≥ 220 MPa sowie eine Bruchdehnung A ≥25 % aufweist.

8. Wasserstoffführendes, kaltgezogenes Rohrbauteil nach einem der Ansprüche 1 bis 7, **dadurch gekennzeichnet, dass** auf einer Seite des Rohrbauteils, insbesondere auf der nicht Wassersoff führenden Seite, zumindest eine durch Tauchen hergestellte und/oder galvanisch und/oder eine durch elektrophoretische Abscheidung aufgetragene Beschichtung und/oder eine durch Pulverlackieren hergestellte Beschichtung aufgetragen ist.

9. Wasserstoffführendes, kaltgezogenes Rohrbauteil nach einem der Ansprüche 1 bis 8, **dadurch gekennzeichnet, dass** bei einer Berstdruckprüfung gemäß ISO 11114-4:2017 Methode A der Berstdruck einer Probe des Stahlwerkstoffs des Rohrbauteils beim Prüfgas Helium im Verhältnis zum Berstdruck beim Prüfgas Wasserstoff maximal 2, bevorzugt maximal 1,75, besonders bevorzugt max. 1,5, insbesondere max. 1,2 beträgt.

10. Wasserstoffführendes, kaltgezogenes Rohrbauteil nach einem der Ansprüche 1 bis 9, **dadurch gekennzeichnet, dass** eine zyklische Druckprüfung mit Wasserstoffgas über 50.000 Druckzyklen bei einer Prüftemperatur von -60°C erfolgt, wobei ein Druckzyklus 20 bis 30 Sekunden umfasst und wobei in jedem Druckzyklus der Druck von 0 auf 87,5 MPa gesteigert wird und wieder auf 0 MPa abgesenkt wird, wobei anschließend eine Berstdruckprüfung unter den in der ISO 11114-4:2017 genannten Bedingungen erfolgt, wobei ein unbelastetes Rohrbauteil als Referenzrohr mit einer Rohrprobe nach der zyklischen Druckprüfung verglichen wird, wobei der ermittelte Berstdruck der Rohrprobe im Vergleich zum Referenzrohr höchstens 40%, bevorzugt höchstens 30%, besonders bevorzugt höchstens 20%, insbesondere höchstens 10% niedriger ist.

11. Wasserstoffführendes, kaltgezogenes Rohrbauteil nach einem der Ansprüche 1 bis 10, **dadurch gekennzeichnet, dass** es eine Druckbeständigkeit bei Wasserstoffgas von mindestens 80 MPa aufweist.

12. Wasserstoffführendes, kaltgezogenes Rohrbauteil nach einem der Ansprüche 1 bis 11, **dadurch gekennzeichnet, dass** die Stahllegierung Vanadiumcarbid-Ausscheidungen aufweist, wobei die Vanadiumcarbid-Ausscheidungen einen maximalen Äquivalenzdurchmesser von 60 nm haben und wobei der mittlere Äquivalenzdurchmesser 10 nm oder weniger beträgt.

13. Wasserstoffführendes, kaltgezogenes Rohrbauteil nach einem der Ansprüche 1 bis 12, **dadurch gekennzeichnet, dass** es aus einem warmgewalzten, kaltgezogenen und einfach oder zweifach normalisierten Gefüge besteht, wobei das Rohrbauteil insbesondere schweißnahtlos hergestellt ist.

14. Wasserstoffführenden, kaltgezogenes Rohrbauteil nach einem der Ansprüche 1 bis 13, **dadurch gekennzeichnet, dass** es sich um eine wasserstoffführende Leitung oder einen Wasserstofftank handelt, wobei der Wasserstofftank mindestens einen durch Umformen und/oder stoffschlüssiges Fügen verschlossenen Endabschnitt aufweist.
